# EUROPÄISCHE PATENTSCHRIFT

(11) **EP 0 377 817 B1**
(45) Veröffentlichungstag und Bekanntmachung des Hinweises auf die Patenterteilung: **27.10.1993**
(21) Anmeldenummer: 89121964.4
(22) Anmeldetag: 28.11.1989
(51) Int. Cl.: B27K 3/34, B27K 5/04

(54) **Verfahren zum Imprägnieren von Holz**
Process for the impregnation of wood
Procédé pour imprégner du bois

(30) Priorität: 07.01.1989 DE 3900303
(43) Veröffentlichungstag der Anmeldung: 18.07.1990
(73) Patentinhaber: Degussa Aktiengesellschaft, 60311 Frankfurt (DE)
(72) Erfinder: Lechner, Ulrike, Dr., D-6050 Offenbach (DE); Deschler, Ulrich, Dr., D-6450 Hanau 9 (DE); Witzel, Michael, Dr., D-6000 Frankfurt am Main (DE)

(56) Entgegenhaltungen:
- EP-A- 0 019 753
- WO-A-80/02249
- DE-A- 2 725 764

## Beschreibung

Die Erfindung betrifft ein Verfahren zum Imprägnieren von Holz mit siliciumorganischen Verbindungen.

Aus der DE-OS 2 922 343 ist ein Imprägniermittel für cellulosehaltiges Material bekannt, das aus einem Gemisch von Alkyltrialkoxysilanen, Chelaten oder Alkoholaten von Zinn oder ähnlichen Elementen und Kieselsäurereestern besteht.

Es wird dort beschrieben, daß Alkyltrialkoxysilane allein keine hydrophobierende Wirkung auf Holz ausüben.

Aufgabe der Erfindung ist es, ein einfach zusammgesetztes Mittel für die Imprägnierung von Holz zu finden.

Gegenstand der Erfindung ist ein Verfahren zum Imprägnieren von Holz mit siliciumorganischen Verbindungen, dadurch gekennzeichnet, daß man das Holz mit der Lösung eines oder mehrerer Alkyltrialkoxysilane(s) der Formel

R-Si(OR²)₃

behandelt,
in der bedeuten: R einen Alkylrest mit 3 bis 18 C-Atomen und R′ einen Alkylrest mit 1 bis 4 C-Atomen, und es anschließend bei 40 bis 90 °C, bevorzugt 60 bis 85 °C, trocknet.

Bevorzugt eingesetzt werden Alkyltrialkoxysilane, bei denen R für einen Alkylrst mit 3 bis 8 C-Atomen steht, und R′ Methyl oder Ethyl bedeutet. Einsetzbar sind auch die entsprechenden Ankondensationsprodukte.

Es sind aprotische Lösungsmittel, wie z. B. Petrolether oder Testbenzin oder protisches Lösungsmittel, vor allem Alkohole, auch verdünnt mit Wasser oder Wasser allein, geeignet.

Dabei werden die protischen Lösungsmittel bevorzugt und entsprechend der Löslichkeit der siliciumorganischen Verbindungen verwendet.

Im allgemeinen verwendet man Alkohole mit 1 bis 4 C-Atomen allein oder im Gemisch miteinander.

Die Organosilanverbindungen werden in Form von 5 bis 85 Gew.-%igen, bevorzugt 5 bis 25 Gew.-%igen, Lösungen auf das Holz aufgebracht.

Dies kann durch Besprühen, Bestreichen oder auch Tauchen des zu imprägnierenden Holzes in die Imprägnierlösung geschehen.

Nach einer Einwirkzeit von im allgemeinen 5 bis 60 min unterzieht man das Holz bei 40 bis 90 °C, bevorzugt 60 bis 85 °C einer Wärmebehandlung.

Die Zeitdauer hängt von der angewendeten Temperatur ab und beläuft sich im allgemeinen auf 30 min bis 5 h, insbesondere auf 1 bis 2 h bei ca. 80 °C.

Anschließend stellt man eine deutlich reduzierte Wasseraufnahme des so behandelten Holzes fest.

### Beispiel

Es werden Probewürfel mit einer Kantenlänge von ca. 2 cm aus Kiefernkernholz hergestellt und die Schutzwirkung von Propyltrimethoxysilan (Si 103) und Octyltrimethoxysilan (Si 108) getestet.

In 10 Kristallisierschalen (Höhe 4,5 cm, Durchmesser 7,5 cm) werden nach dem Wiegen und nach dem Kennzeichnen je 5 Holzklötzchen hineingelegt und mit einem Uhrglas abgedeckt, um einen Auftrieb zu verhindern. Jeweils 100 ml einer Silanmischung werden langsam am Rand der Gefäße hinzugefügt. Nach der gewünschten Einwirkungszeit werden die Proben entnommen, 2 h bei 80 °C getrocknet und erneut gewogen.

Zur Feststellung der Wasseraufnahme lagert man die Holzklötzchen 60 min in einem Wasserbad von 20 °C und kontrolliert das Gewicht nach jeder Viertelstunde.

Abbildung 1 gibt die Wasseraufnahme von drei Proben wieder: Der Blindprobe, der mit einer 10 %igen wässrigen Si 103 Lösung behandelten und der mit einer 10 %igen Si 108 Lösung in einem Waser/Isopropanol-Gemisch (2 : 8) behandelten Probe.
Es zeigt sich eine deutliche Reduzierung der Gewichtszunahme bei den imprägnierten Hölzern.

## Patentansprüche

1. Verfahren zum Imprägnieren von Holz mit siliciumorganischen Verbindungen, dadurch gekennzeichnet, daß man das Holz mit der Lösung eines oder mehrerer Alkyltrialkoxysilane(s) der Formel
R-Si(OR')₃
behandelt,
in der bedeuten: R einen Alkylrest mit 3 bis 18 C-Atomen und R' einen Alkylrest mit 1 bis 4 C-Atomen, und es anschließend bei 40 bis 90 °C trocknet.

## Claims

1. Process for the impregnation of wood and timber with organosilicon compounds, characterised in that the wood or timber is treated with a solution of one or more alkyltrialkoxysilane(s) of the formula R-Si(OR')₃, in which R signifies an alkyl radical with 3 to 18 C-atoms and R' an alkyl radical with 1 to 4 C-atoms, and then dried at 40 to 90°C.

## Revendications

1. Procédé d'imprégnation du bois avec des composés organiques du silicium, caractérisé en ce que l'on traite le bois avec une solution d'un ou plusieurs alcoyltrialcoxysilane(s) de formule :
R-Si(OR')₃
dans laquelle R signifie un radical alcoyle ayant de 3 à 18 atomes de carbone et R' signifie un radical alcoyle ayant de 1 à 4 atomes de carbone et on sèche ensuite de 40 à 90°C.
